# FASCICULE DE BREVET EUROPEEN

(11) **EP 2 776 597 B1**
(45) Date de publication et mention de la délivrance du brevet: **24.02.2016**
(21) Numéro de dépôt: 12784240.9
(22) Date de dépôt: 07.11.2012
(51) Int. Cl.: C22C 5/02, A44C 27/00, G04B 37/22

(54) **PIÈCE D'HORLOGERIE OU DE BIJOUTERIE EN OR**
GOLDUHR ODER SCHMUCKSTÜCK
GOLD TIMEPIECE OR JEWELLERY PART

(30) Priorité: 08.11.2011 EP 11188305
(43) Date de publication de la demande: 17.09.2014
(73) Titulaire: The Swatch Group Research and Development Ltd., 2074 Marin (CH)
(72) Inventeur: LAUPER, Stéphane, 2016 Cortaillod (CH); DUBACH, Alban, 2502 Biel (CH); VINCENT, Denis, 2000 Neuchâtel (CH); KLAY, Edwina, 1637 Charmey (CH); NEVEU, Bruno, 25530 Vercel (FR)
(74) Mandataire: Ravenel, Thierry Gérard Louis
(86) Numéro de dépôt international: PCT/EP2012/071962
(87) Numéro de publication internationale: WO 2013/068365

(56) Documents cités:
- EP-A1- 1 512 766
- EP-A1- 2 135 972
- EP-A1- 2 202 330
- JP-A- 8 196 316
- JP-A- 8 325 656
- JP-A- 10 245 646
- JP-A- 11 335 755
- JP-A- 2005 082 890
- JP-A- 2008 308 757

## Description

### Domaine de l'invention

L'invention concerne une pièce d'horlogerie ou de bijouterie fabriquée dans un alliage d'or.

L'invention concerne également un alliage à base d'or, dit or rouge 18 carats et plus particulièrement un tel alliage présentant des caractéristiques de décoloration améliorée.

L'invention concerne le domaine de la métallurgie des alliages d'or pour l'horlogerie, la bijouterie et la joaillerie.

### Arrière-plan de l'invention

L'or rouge 5N standard suivant la norme ISO 8654 (de composition Au750Cu205Ag45) représente actuellement l'alliage le plus utilisé sur le marché horloger notamment pour la réalisation de pièces d'habillage horloger typiquement des boites de montres, des bracelets etc.. Malheureusement, cet alliage d'or rouge d'aspect esthétique intéressant se décolore au cours du temps et passe lentement de sa couleur rouge initiale à la couleur jaune. Ce phénomène conduit fréquemment à des réclamations de clients insatisfaits de cette transformation. L'origine de cette décoloration est la dissolution sélective du Cu proche de la surface générant une augmentation de la concentration d'Au à la surface jaunissant l'alliage. On connait déjà du brevet EP 1 512 766 A1 un alliage d'or rouge avec adjonction de platine, qui permet d'augmenter la résistance à la décoloration vis-à-vis des alliages d'or rouge antérieurs. Toutefois cet alliage d'or présente encore, bien que plus lent, un changement de couleur qui peut être amélioré dans certaines conditions au porter tel que lorsqu'il est soumis à une sueur à une pluie acide. De plus, on sait que le platine est un élément avec un point de fusion très élevé (1768°C) nécessitant des préparations de mélanges avec d'autres éléments spécifiques (Au et/ou Cu) afin d'abaisser sa température de fusion ce qui rend la mise en oeuvre de l'alliage plus compliquée et plus coûteuse. En effet, sans l'addition de ces éléments d'alliages, le platine ne se dissout pas de manière homogène dans l'or et le rend mécaniquement plus difficile à déformer pour certaines applications horlogères.

Le document JP 10 245646 décrit un alliage d'or 18 carats, comprenant entre 15,0 et 23,0 % de cuivre et entre 0,3 et 5,0 % de palladium.

Aussi, le platine reste un métal très onéreux qui renchérit l'alliage.

### Résumé de l'invention

La présente invention a donc pour but de remédier aux inconvénients de l'art antérieur susmentionné en fournissant une pièce d'horlogerie, de bijouterie ou de joaillerie fabriquée dans un alliage d'or rouge, 18 carats présentant une résistance à la décoloration améliorée par rapport aux alliages d'or rouge, typiquement d'or 5N de l'art antérieur.

L'invention a également pour but de fournir une pièce d'horlogerie, de bijouterie ou de joaillerie fabriquée dans un alliage d'or rouge, 18 carats présentant des préparations d'alliage avec des points de fusion plus bas en vue de faciliter sa mise en oeuvre.

L'invention a également pour but de fournir une pièce d'horlogerie, de bijouterie ou de joaillerie fabriquée dans un alliage d'or rouge, 18 carats présentant des coûts d'alliage plus faible.

A cet effet, l'invention concerne une pièce d'horlogerie, de bijouterie ou de joaillerie selon la revendication 1 du brevet.

L'invention concerne également un alliage à base d'or, dit or rouge 18 carats, selon la revendication 9 du brevet.

Avantageusement l'alliage à base d'or (y compris celui de la pièce d'horlogerie de l'invention) comprend 1,4% en poids de palladium.

De préférence, l'alliage à base d'or (y compris celui de la pièce d'horlogerie de l'invention) comprend en outre entre 0,45 et 2,0% en poids de d'un élément choisi parmi l'ensemble comprenant le fer, le zinc, l'argent et l'indium ou une combinaison de ces derniers.

Selon un mode de réalisation préféré, l'alliage à base d'or (y compris celui de la pièce d'horlogerie de l'invention) comprend 0,48% en poids de platine.

Selon un autre mode de réalisation préféré, l'alliage à base d'or (y compris celui de la pièce d'horlogerie de l'invention) comprend en outre 1,81% en poids d'argent.

Avantageusement l'alliage à base d'or (y compris celui de la pièce d'horlogerie de l'invention) comprend en outre en poids au plus 1,0% de l'un quelconque ou une combinaison des éléments choisis parmi l'ensemble comprenant le gallium, le magnésium, le calcium, le lithium, l'aluminium, le sodium, le titane, le molybdène, l'étain, le silicium, le rhodium, le zirconium, le potassium, et le chrome.

De préférence, l'alliage à base d'or (y compris celui de la pièce d'horlogerie de l'invention) comprend en poids au plus 0,05% d'iridium, de rhénium, ou de ruthénium et de manière avantageuse l'alliage comprend en poids 0.01% d'iridium.

On a constaté que les pièces d'horlogerie ou de bijouterie telles que définies par les revendications annexées sont très intéressantes du point de vue de leur couleur, de leur éclat et de leur prix.

### Description sommaire des dessins

D'autres caractéristiques et avantages de l'invention apparaîtront à la lecture de la description détaillée qui va suivre, en référence aux dessins annexés, dans lesquels :
- la figure 1 représente, le changement de couleur ΔE pour les alliages No126, No128, No129 et No139 et deux ors rouges 18 carats de l'art antérieur à savoir les alliages No 113 et No 103 en fonction du temps dans un test NaCl saturé à 70°C.
- la figure 2 représente, le changement de couleur ΔE pour les alliages No126, No 128, No 129 et No 139 et deux ors rouges 18 carats de l'art antérieur à savoir les alliages No113 et No103 en fonction du temps dans un test de sueur synthétique à 40°C
- la figure 3 représente, le changement de couleur ΔE pour les alliages N°126, N°128, N°129 et N°139 et deux ors rouges 18 carats de l'art antérieur à savoir les alliages No113 et No103 en fonction du temps dans un test de pluie acide à 70°C.

Le tableau 1 montre des exemples de compositions d'alliages en ‰ poids selon l'invention à l'exception des alliages No 103 et No 113 qui représentent respectivement des compositions d'alliage d'or rouge 18 carats de l'art antérieur.

**Tableau 1**

| **N**° | **Au.** | **Pd.** | **Cu.** | **Pt.** | **Ag**. | **Ir.** |
|---|---|---|---|---|---|---|
| 126 | 773.9 | 14.0 | 212.0 | | | 0.1 |
| 128 | 769.1 | 14.0 | 212.0 | 4.8 | | 0.1 |
| 129 | 751.0 | 14.0 | 212.0 | 4.8 | 18.1 | 0.1 |
| 139 | 751.0 | 14.0 | 216.8 | | 18.1 | 0.1 |
| 103 | 750.7 | | 204.3 | | 45 | |
| 113 | 765 | | 210 | 25 | | |

Chacun de ces alliages d'or a été soumis à trois tests de décoloration respectivement dans une solution de chlorure de sodium saturé, dans une solution de sueur synthétique et dans une solution de pluie acide puis la décoloration de chaque alliage a été mesurée. Le Tableau 2 donne les compositions des solutions de test et les conditions thermiques dans lesquelles elles ont été utilisées. Les compositions des tests « sueur synthétique » et « pluie acide » représentent des conditions qu'une pièce d'horlogerie peut subir au porter notamment dans des régions climatiques asiatiques.

**Tableau 2**

| **Test** | **T (°C)** | **Formule** |
|---|---|---|
| | 70 | |
| *NaCl saturé* | | - Eau DI |
| | | - NaCl jusqu'à la saturation (à 70°C) |
| | 40 | |
| *Sueur synthétique* | | Sueur acide « type Citizen » |
| | | - Eau DI |
| | | - Chlorure de sodium : 9,9 g/l |
| | | - Sulfure de sodium : 0,8 g/l |
| | | - Urée : 1,7 g/l |
| | | - Acide lactique : 1,4 ml/l |
| | | - Saccharose : 0,2 g/l |
| | | - Ammoniaque NH₃·H₂0 : 0,22 ml/l |
| | | - Acide chlorhydrique : quantité nécessaire pour |
| | | amener le pH à 3,6 (à 25 °C) |
| | 70 | |
| *Pluie acide* | | Composition « Hangzhou « (pH = 4.5): |
| | | - Eau DI |
| | | - NaF : 5.8 µmol/l |
| | | - MgCl₂ : 7.1 µmol/l |
| | | - CaSO₄ : 52 µmol/l |
| | | - KNO₃ : 5 µmol/l |
| | | - HNO₃ :31.4 µmol/l |
| | | - (NH₄)SO₄ : 40 µmol/l |
| | | - Na₂SO₄ : 18 µmol/l |

Les trois tests de décoloration ont été effectués sur des rondelles d'alliage d'or présentant un diamètre de 20 mm et une épaisseur de 2.5 mm. Les rondelles ont été polies successivement avec des papiers abrasifs de grains 320, 600, 1200, 2400 jusqu'au feutre contenant des particules de diamant de 3 à 1 µm de diamètre moyen.

Chaque rondelle a été immergée dans 200 ml d'une solution correspondant aux tests présentés dans le tableau 2 pendant 42 jours. Chaque rondelle était placée au fond d'un flacon fermé (∅ 65 mm, en polypropylène). Pour des raisons statistiques, 3 rondelles de chaque alliage du tableau 1 ont été testées pour chacun des trois tests.

Les rondelles ont été sorties et rincées pour en mesurer la décoloration à différents instants durant la période de test et en constater l'évolution. Les courbes des figures 1 à 3 ont ainsi pu être tracées.

Le changement de couleur ou décoloration ΔEi après i jours a été calculé selon la formule suivante : $Δ {E}_{i} = \sqrt{{\left({L}_{i}^{*}-{L}_{0}^{*}\right)}^{2} + {\left({a}_{i}^{*}-{a}_{0}^{*}\right)}^{2} + {\left({b}_{i}^{*}-{b}_{0}^{*}\right)}^{2}} .$ où L*, a*, b* sont les valeurs colorimétriques des échantillons mesurés avec un colorimètre « Varian Cary 1 E» doté d'une sphère d'intégration de 70mm.

Les résultats du test de décoloration dans la solution de NaCl saturé à 70°C montrent que les alliages d'or rouge selon l'invention, alliages N °126, N °128, N °129 et N °139 décolorent nettement moins rapidement que l'alliage d'or rouge 18 carats de l'art antérieur N°103 dans cette atmosphère saline. Ces résultats sont illustrés à la figure 1 où l'on voit que la variation de ΔE entre l'alliage N °103 de l'art antérieur et l'alliage N °129 selon l'invention évolue de 1.5 après 2 jours à pratiquement 3 après une période de 42 jours.

Les résultats du test de décoloration dans la solution de sueur synthétique à 40°C montrent que que les alliages d'or rouge selon l'invention, alliages N °126, N °128, N °129 et N°139 décolorent nettement moins rapidement que l'alliage d'or rouge 18 carats de l'art antérieur N °103 dans cette atmosphère de sueur. Ces résultats sont illustrés à la figure 2 où l'on voit que la variation de ΔE entre l'alliage N °103 de l'art antérieur et l'alliage No 129 selon l'invention évolue de 0.4 après 2 jours à pratiquement 0.8 après une période de 42 jours.

Les résultats du test de décoloration dans la solution de pluie acide à 70°C montrent que les alliages d'or rouge selon l'invention alliages : N °126, N °128, N °129 et N °139, décolorent nettement moins rapidement que l'or rouge 18 carats de l'art antérieur N °113 dans cette atmosphère acide. Ces résultats sont illustrés à la figure 3 où l'on voit que la variation de ΔE entre l'alliage N °113 de l'art antérieur et l'alliage N °129 selon l'invention évolue de 0.5 après 5 jours à pratiquement 2 après une période de 40 jours.

Ces tests montrent donc clairement que la résistance à la décoloration des alliages selon l'invention est nettement meilleure par rapport aux alliages d'or 18 carats de l'art antérieur dans les atmosphères salines et acides et légèrement meilleures dans le cas du test à la sueur synthétique.

## Revendications

1. Pièce d'horlogerie, de bijouterie ou de joaillerie fabriquée dans un alliage d'or rouge 18 carats sans nickel et sans cobalt dont la composition est constituée de, en poids, entre 75% et 77,5% d'or, entre 1,35 et 1,45% de palladium entre 20,1 et 23,8% de cuivre, ledit alliage étant exempt d'argent et lorsque ledit alliage comprend de l'argent, ledit alliage comprend 1,81% d'argent en poids.

2. Pièce d'horlogerie ou de bijouterie ou de joaillerie selon la revendication 1, **caractérisée en ce que** l'alliage comprend 1,4% en poids de palladium.

3. Pièce d'horlogerie, de bijouterie ou de joaillerie selon la revendication 1, **caractérisée en ce que** l'alliage comprend en outre entre 0,45 et 2,0% en poids de d'un élément choisi parmi le fer, zinc, l'argent et l'indium ou une combinaison de ces derniers.

4. Pièce d'horlogerie de bijouterie ou de joaillerie selon la revendication 3, **caractérisée en ce que** l'alliage comprend 0,48% en poids de platine.

5. Pièce d'horlogerie de bijouterie ou de joaillerie selon la revendication 4, **caractérisée en ce que** l'alliage comprend 1,81% en poids d'argent.

6. Pièce d'horlogerie, de bijouterie ou de joaillerie selon l'une des revendications 1 à 5, **caractérisée en ce que** l'alliage comprend en poids au plus 1,0% de l'un quelconque ou une combinaison des éléments choisis parmi, gallium, magnésium, calcium, lithium, aluminium, sodium, titane, molybdène, étain, silicium, rhodium zirconium, potassium, et chrome de l'un ou d'une combinaison des ces éléments.

7. Pièce d'horlogerie, de bijouterie ou de joaillerie selon l'une des revendications 1 à 5, **caractérisée en ce que** l'alliage comprend en poids au plus 0,05% d'un élément choisi parmi l'iridium, rhénium, ruthénium.

8. Pièce d'horlogerie, de bijouterie ou de joaillerie selon la revendication 7, **caractérisée en ce que** l'alliage comprend en poids 0,01% d'iridium.

9. Alliage à base d'or rouge 18 carats, sans nickel et sans cobalt **caractérisé en ce qu'**il est constitué de en poids :
- entre 75% et 77,5%d'or,
- de 1,35% à 1,45% de palladium;
- de 20,1% à 23,8% de cuivre, ledit alliage étant exempt d'argent et lorsque ledit alliage comprend de l'argent, ledit alliage comprend 1,81% d'argent en poids,

10. Alliage à base d'or selon la revendication 9, **caractérisé en ce que** le teneur en poids du palladium est de 1,4%.

11. Alliage à base d'or selon l'une des revendications 9 ou 10, **caractérisé en ce qu'**il comporte entre 0,45% et 2,0% en poids d'un élément choisi parmi l'ensemble comprenant le fer, le zinc, l'argent et l'indium, ou une combinaison de ces derniers.

12. Alliage à base d'or selon la revendication 11, **caractérisé en ce qu'**il comporte 0,48% en poids de platine.

13. Alliage à base d'or selon la revendication 12, **caractérisé en ce qu'**il comporte 1,81 % en poids d'argent.

14. Alliage à base d'or selon l'une des revendications 9 à 13, **caractérisé en ce qu'**il comporte au maximum 1,0% en poids de l'un quelconque ou d'une combinaison des éléments choisis parmi l'ensemble comprenant le gallium, le magnésium, le calcium, le lithium, l'aluminium, le sodium, le titane, le molybdène, l'étain, le silicium, le rhodium, le zirconium, le potassium, et le chrome.

15. Alliage à base d'or selon l'une des revendications 9 à 13, **caractérisé en ce qu'**il comporte au maximum 0,05% en poids de l'un quelconque ou d'une combinaison des éléments choisis parmi l'ensemble comprenant l'iridium, le rhénium, et le ruthénium.

16. Alliage à base d'or selon la revendication 15, **caractérisé en ce qu'**il comporte 0,01% en poids d'iridium.

## Patentansprüche

1. Zeitmessgerät, Schmuck- oder Juwelierteil, das aus einer Rotgoldlegierung mit 18 Karat ohne Nickel und ohne Kobalt hergestellt ist, deren Zusammensetzung dem Gewicht nach zwischen 75 % und 77,5 % Gold, zwischen 1,35 und 1,45 % Palladium und zwischen 20,1 und 23,8 % Kupfer enthält, wobei die Legierung kein Silber enthält und wobei die Legierung dann, wenn sie Silber enthält, 1,81 Gew.-% Silber enthält, wobei die Legierung außerdem dem Gewicht nach eventuell zwischen 0,45 und 2,0 % eines der Elemente, die unter Eisen, Zink, Silber und Indium oder einer Kombination dieser Letzteren gewählt sind, eventuell 0,48 % Platin, eventuell höchstens 1,0 % irgendeines oder einer Kombination der Elemente, die unter Gallium, Magnesium, Calcium, Lithium, Aluminium, Natrium, Titan, Molybdän, Zinn, Silicium, Rhodium, Zirkonium, Kalium und Chrom gewählt sind, und eventuell dem Gewicht nach höchstens 0,05 % eines der Elemente, die unter Iridium, Rhenium und Ruthenium gewählt sind, enthält.

2. Zeitmessgerät oder Schmuck oder Juwelierteil nach Anspruch 1, **dadurch gekennzeichnet, dass** die Legierung 1,4 Gew.-% Palladium enthält.

3. Zeitmessgerät oder Schmuck- oder Juwelierteil nach Anspruch 1, **dadurch gekennzeichnet, dass** die Legierung außerdem zwischen 0,45 und 2,0 Gew.-% eines Elements enthält, das unter Eisen, Zink, Silber und Indium oder einer Kombination dieser Letzteren gewählt ist.

4. Zeitmessgerät oder Schmuck- oder Juwelierteil nach Anspruch 3, **dadurch gekennzeichnet, dass** die Legierung 0,48 Gew.-% Platin enthält.

5. Zeitmessgerät oder Schmuck- oder Juwelierteil nach Anspruch 4, **dadurch gekennzeichnet, dass** die Legierung 1,81 Gew.-% Silber enthält.

6. Zeitmessgerät oder Schmuck- oder Juwelierteil nach einem der Ansprüche 1 bis 5, **dadurch gekennzeichnet, dass** die Legierung höchstens 1,0 Gew.-% irgendeines oder einer Kombination der Elemente enthält, die unter Gallium, Magnesium, Calcium, Lithium, Aluminium, Natrium, Titan, Molybdän, Zinn, Silicium, Rhodium, Zirkonium, Kalium und Chrom gewählt sind.

7. Zeitmessgerät oder Schmuck- oder Juwelierteil nach einem der Ansprüche 1 bis 5, **dadurch gekennzeichnet, dass** die Legierung höchstens 0,05 Gew.-% eines Elements enthält, das unter Iridium, Rhenium und Ruthenium gewählt ist.

8. Zeitmessgerät oder Schmuck- oder Juwelierteil nach Anspruch 7, **dadurch gekennzeichnet, dass** die Legierung 0,01 Gew.-% Iridium enthält.

9. Legierung auf der Basis von Rotgold mit 18 Karat ohne Nickel und ohne Kobalt, **dadurch gekennzeichnet, dass** sie dem Gewicht nach gebildet ist aus:
- Gold zwischen 75 % und 77,5 %,
- Palladium zwischen 1,35 % und 1,45 %;
- Kupfer zwischen 20,1 % und 23,8 %, wobei die Legierung kein Silber enthält und wobei die Legierung dann, wenn sie Silber enthält, 1,81 Gew.-% Silber enthält, wobei die Legierung außerdem eventuell von 0,45 bis 2,0 Gew.-% eines der Elemente, die unter Eisen, Zink, Silber und Indium oder einer Kombination dieser Letzteren gewählt sind, eventuell 0,48 % Platin, eventuell höchstens 1,0 % irgendeines irgendeiner Kombination der Elemente, die unter Gallium, Magnesium, Calcium, Lithium, Aluminium, Natrium, Titan, Molybdän, Zinn, Silicium, Rhodium, Zirkonium, Kalium und Chrom gewählt sind, und eventuell höchstens 0,05 Gew.-% eines der Elemente, die unter Iridium, Rhenium und Ruthenium gewählt sind, enthält.

10. Legierung auf Goldbasis nach Anspruch 9, **dadurch gekennzeichnet, dass** der Gewichtsanteil von Palladium 1,4 % beträgt.

11. Legierung auf Goldbasis nach einem der Ansprüche 9 oder 10, **dadurch gekennzeichnet, dass** sie zwischen 0,45 Gew.-% und 2,0 Gew.-% eines Elements enthält, das aus der Gesamtheit gewählt ist, die Eisen, Zink, Silber und Indium oder eine Kombination dieser Letzteren enthält.

12. Legierung auf Goldbasis nach Anspruch 11, **dadurch gekennzeichnet, dass** sie 0,48 Gew.-% Platin enthält.

13. Legierung auf Goldbasis nach Anspruch 12, **dadurch gekennzeichnet, dass** sie 1,81 Gew.-% Silber enthält.

14. Legierung auf Goldbasis nach einem der Ansprüche 9 bis 13, **dadurch gekennzeichnet, dass** sie höchstens 1,0 Gew.-% irgendeines oder einer Kombination von Elementen enthält, die aus der Gesamtheit, die Gallium, Magnesium, Calcium, Lithium, Aluminium, Natrium, Titan, Molybdän, Zinn, Silicium, Rhodium, Zirkonium, Kalium und Chrom enthält, gewählt sind.

15. Legierung auf Goldbasis nach einem der Ansprüche 9 bis 13, **dadurch gekennzeichnet, dass** sie höchstens 0,05 Gew.-% irgendeines oder einer Kombination von Elementen enthält, die aus der Gesamtheit, die Iridium, Rhenium und Ruthenium enthält, gewählt sind.

16. Legierung auf Goldbasis nach Anspruch 15, **dadurch gekennzeichnet, dass** sie 0,01 Gew.-% Iridium enthält.

## Claims

1. Timepiece, or piece of jewellery fabricated in an 18 carat red gold, nickel-free and cobalt-free alloy whose composition comprises, by weight, between 75% and 77.5% of gold, between 1.35 and 1.45% of palladium, between 20.1 and 23.8% of copper, said alloy being silver-free and when said alloy includes silver, said alloy includes 1.81% by weight of silver, said alloy further includes, by weight, possibly between 0.45 and 2.0% of one element selected from among iron, zinc, silver and indium or a combination thereof, possibly 0.48% of platinum, possibly at most 1.0% of any one element or a combination of elements selected from among gallium, magnesium, calcium, lithium, aluminium, sodium, titanium, molybdenum, tin, silicon, rhodium-zirconium, potassium and chromium, and possibly at most 0.05% by weight of one element selected from among iridium, rhenium and ruthenium.

2. Timepiece or piece of jewellery according to claim 1, **characterized in that** the alloy comprises 1.4% by weight of palladium.

3. Timepiece or piece of jewellery according to claim 1, **characterized in that** the alloy further comprises between 0.45 and 2,0% by weight of an element selected from among iron, zinc, silver and indium or a combination thereof.

4. Timepiece or piece of jewellery according to claim 3, **characterized in that** the alloy comprises 0.48% by weight of platinum.

5. Timepiece or piece of jewellery according to claim 4, **characterized in that** the alloy comprises 1.81% by weight of silver.

6. Timepiece or piece of jewellery according to any of claims 1 to 5, **characterized in that** the alloy comprises at most 1.0% by weight of any one element or of a combination of elements chosen from among gallium, magnesium, calcium, lithium, aluminium, sodium, titanium, molybdenum, tin, silicon, rhodium-zirconium, potassium and chromium.

7. Timepiece or piece of jewellery according to any of claims 1 to 5, **characterized in that** the alloy includes a maximum of 0.05% by weight of an element chosen from among iridium, rhenium, ruthenium.

8. Timepiece or piece of jewellery according to claim 7, **characterized in that** the alloy comprises 0.1 % by weight of iridium.

9. 18 carat red gold, nickel-free and cobalt-free alloy **characterized in that** the alloy comprises, by weight:
- between 75% and 77.5% of gold,
- from 1.35% to 1.45% of palladium,
- from 20.1 to 23.8% of copper, said alloy being silver-free and when said alloy includes silver, said alloy includes 1.81% by weight of silver, said alloy further includes, by weight, possibly between 0.45 and 2.0% of one element selected from among iron, zinc, silver and indium or a combination thereof, possibly 0.48% of platinum, possibly at most 1.0% of any one element or a combination of elements selected from among gallium, magnesium, calcium, lithium, aluminium, sodium, titanium, molybdenum, tin, silicon, rhodium-zirconium, potassium and chromium, and possibly at most 0.05% by weight of one element selected from among iridium, rhenium and ruthenium.

10. Gold-based alloy according to claim 9, **characterized in that** the palladium content by weight is 1.4%.

11. Gold-based alloy according to any of claims 9 or 10, **characterized in that** the alloy comprises between 0.45% and 2.0% by weight of an element selected from among the group including iron, zinc, silver and indium or a combination thereof.

12. Gold-based alloy according to claim 11, **characterized in that** the alloy includes 0.48% by weight of platinum.

13. Gold-based alloy according to claim 12, **characterized in that** the alloy includes 1.81% by weight of silver.

14. Gold-based alloy according to any of claims 9 to 13, **characterized in that** the alloy includes a maximum of 1.0% by weight of any one element or a combination of elements selected from the group including gallium, magnesium, calcium, lithium, aluminium, sodium, titanium, molybdenum, tin, silicon, rhodium, zirconium, potassium and chromium.

15. Gold-based alloy according to any of claims 9 to 13, **characterized in that** the alloy comprises a maximum of 0.05% by weight of any one element or a combination of elements selected from the group including iridium, rhenium and ruthenium.

16. Gold-based alloy according to claim 15, **characterized in that** the alloy includes 0.01% by weight of iridium.
